# EUROPÄISCHE PATENTSCHRIFT

(11) **EP 0 128 420 B1**
(45) Veröffentlichungstag und Bekanntmachung des Hinweises auf die Patenterteilung: **07.10.1987**
(21) Anmeldenummer: 84105912.4
(22) Anmeldetag: 24.05.1984
(51) Int. Cl.: A44C 27/00, C22C 5/00

(54) **Schmuckstück sowie Verfahren zur Herstellung von Drähten oder dgl. aus Metall, insbesondere aus Legierungen mit Edelmetallen**
Jewel and process for manufacturing wires or the like from metal, in particular from alloys with precious metals
Bijou et procédé de fabrication de fils ou analogue en métal, en particulier en alliages avec des métaux précieux

(30) Priorität: 08.06.1983 DE 3320590
(43) Veröffentlichungstag der Anmeldung: 19.12.1984
(73) Patentinhaber: Gebr. Niessing GmbH & Co., D-48691 Vreden (DE)
(72) Erfinder: Mönnich, Mathias, D-8000 München 40 (DE)
(74) Vertreter: Patentanwälte Meinke, Dabringhaus und Partner

## Beschreibung

Die Erfindung richtet sich auf ein Schmuckstück, bestehend aus Segmenten unterschiedlicher Legierungsstufen eines Edelmetalls, wobei die einzelnen Segmente miteinander verschweisst sind und auf ein Verfahren zur Herstellung von Drähten, Stangen, Profilen oder Blechen aus Segmenten unterschiedlicher Legierungsstufen von Edelmetallen.

Schmuckstücke aus Edelmetallen, bei denen das Erscheinungsbild durch die unterschiedliche Farbe der eingesetzten Metalle sein besonderes Gepräge erhält, sind in unterschiedlichsten Formen bekannt. Auch Verfahren zur Herstellung derartiger Schmuckstücke bzw. der Vormaterialien sind bekannt.

So beschreibt die DE-A 27 33 602 ein Verfahren zur Herstellung eines Schmuckstückes aus Platin mit einer Feingoldauflage. Bei diesen nach dem bekannten Verfahren hergestellten Schmuckstücken wird die Brillanz der Farbeffekte durch das Gegeneinandersetzen von Gold und Platin erzielt.

Aus der US-A-3 165 825 ist ein Schmuckrohling bekannt, der aus einzelnen Segmenten unterschiedlicher Legierungsstufen besteht, wobei dort die einzelnen Teile auch miteinander verschweisst sind. Bei der bekannten Lösung sollen die unterschiedlichen Legierungsstufen sehr deutlich differieren, um unterschiedlich farbige Metalle in Kontrast zueinander zu setzen, um auch beim Schmuckstück kontrastreiche Farbverläufe zu erreichen.

Aufgabe der Erfindung ist demgegenüber die Schaffung einer Lösung, mit der ein Schmuckstück oder Vormaterialien, wie Drähte, Stangen, Profile oder Bleche, herstellbar sind, die einen sich im wesentlichen stetig ändernden Farbverlauf aufweisen.

Bei einem Schmuckstück der eingangs bezeichneten Art wird diese Aufgabe gemäss der Erfindung dadurch gelöst, dass es aus einem Rohling gefertigt ist, dessen Segmente aus unterschiedlichen Legierungsstufen nahe beieinander liegende Schmelzpunkte aufweisen, wobei die einzelnen Segmente derart miteinander schmelzverschweisst sind, dass sich ein stetig verändernder Farbverlauf ergibt.

Verfahrensmässig wird die Aufgabe gemäss der Erfindung dadurch gelöst, dass einzelne Draht-, Stangen-, Profil- oder Blechsegmente in einzelnen Legierungsstufen mit nahe beieinander liegenden Schmelzpunkten hergestellt und anschliessend derart miteinander schmelzverschweisst werden, dass sich ein stetig verändernder Farbverlauf ergibt.

Mit der Erfindung werden ganz überraschende optische und ästhetische Erscheinungsformen möglich gemacht, die anders als bei nach dem Stand der Technik gefertigten Schmuckstücken keine sprunghafte Farbänderung aufweisen, sondern sich die Unterschiede der Farben einzelner Legierungen zunutze machen, wobei damit ein für den Betrachter nicht wahrnehmbarer Übergang einzelner Farbstufen ineinander erreichbar ist.

In weiterer Ausgestaltung ist nach der Erfindung vorgesehen, dass als Legierungsbestandteil Silber eingesetzt wird, und von Feingold ausgehend die Sprünge zum benachbarten Element im Legierungsanteil bei ca. 50 oo/o Silberzuwachs liegen. Es hat sich gezeigt, dass diese Legierungssprünge Farbübergänge insbesondere bei Schmuckstücken üblicher Grösse möglich machen, die optisch nicht mehr wahrnehmbar sind, so dass von einem stetigen Farbübergang gesprochen werden kann. Hier nutzt die Erfindung die nah beieinander liegenden Schmelzpunkte der unterschiedlichen Metallsegmente aus.

Die Erfindung ist nachstehend anhand der Zeichnung beispielsweise näher erläutert. Diese zeigt in den Fig. 1 bis 4 vier unterschiedliche nach der erfindungsgemässen Verfahrensweise hergestellte Schmuckstücke.

Der in Fig. 1 dargestellte Ring 1 ist als sogenannter Spaltring gestaltet, an dessen Spalt 2 der grösste Farbsprung auftritt. So kann sich von einem Bereich des reinsten Goldes 3 durch Zunahme des Silberanteiles die Farbe von rot, rose, gelb über grün, elfenbein bis schliesslich silberweiss im Bereich 4 ändern.

Der in Fig. 2 gezeigte Ring 1' weist keinen Farbsprung in einem Spalt auf, sondern gegenüberliegende dunkel und helle Bereiche, die in Anlehnung an die Bezeichnung in Fig. 1 mit 3' und 4' bezeichnet sind.

Schliesslich zeigen die Fig. 3 und 4 andere Schmuckstücke, die aus Platten oder Stangen unterschiedlichen Farbverlaufes gefertigt sind. So ist in Fig. 3 ein Teilbereich z.B. einer Halskette 5 mit einer Mehrzahl von Metallplatten 6 dargestellt, die unterschiedliche Farbverläufe aufweisen, während in Fig. 4 z.B. ein Teil eines Armkettchens 7 dargestellt ist, wiederum mit einzelnen Metallplatten 8 unterschiedlichen Farbverlaufes.

Natürlich ist die Erfindung nicht auf die beschriebenen Ausführungsbeispiele beschränkt, sondern in vielfacher Hinsicht abzuändern, ohne den Grundgedanken der Erfindung zu verlassen. So ist selbstverständlich die Erfindung nicht auf eine besondere Art von Schmuckstücken beschränkt. Hier kann die erfindungsgemässe Verfahrensweise bei einer Vielzahl von anderen Dingen eingesetzt werden, bei denen insbesondere Edelmetalle und deren Legierungen zum Einsatz kommen. D.h. die Erfindung ist nicht nur auf den Schmucksektor beschränkt, sie kann beispielsweise auch in der Elektronik dann eingesetzt werden, wenn z.B. durch stetige Legierungsänderungen eine entsprechende Änderung des Wärme-oder Stromflusses in einem Bauteil gewünscht werden sollte und dgl. mehr.

## Patentansprüche

1. Schmuckstück, bestehend aus Segmenten unterschiedlicher Legierungsstufen eines Edelmetalls, wobei die einzelnen Segmente miteinander verschweisst sind, dadurch gekennzeichnet, dass es aus einem Rohling (1) gefertigt ist, dessen Segmente (3,4) aus unterschiedlichen Legierungsstufen nahe beieinander liegende Schmelzpunkte aufweisen, wobei die einzelnen Segmente derart miteinander schmelzverschweisst sind, dass sich ein stetig verändernder Farbverlauf ergibt.

2. Verfahren zur Herstellung von Drähten, Stangen, Profilen oder Blechen aus Segmenten unterschiedlicher Legierungsstufen von Edelmetallen, wobei die einzelnen Segmente miteinander verschweisst werden, dadurch gekennzeichnet, dass einzelne Draht-, Stangen-, Profil- oder Blechsegmente in einzelnen Legierungsstufen mit nahe beieinander liegenden Schmelzpunkten hergestellt und anschliessend derart miteinander schmelzverschweisst werden, dass sich ein stetig verändernder Farbverlauf ergibt.

3. Verfahren nach Anspruch 2 zur Herstellung von Gegenständen aus Goldlegierungen, dadurch gekennzeichnet, dass als Legierungsbestandteil Silber eingesetzt wird und, von Feingold ausgehend, die Sprünge zum benachbarten Element im Legierungsanteil bei ca. 50 oo/o Silberzuwachs liegen.

## Revendications

1. Bijou constitué par des segments à degrés d'alliage différents d'un métal précieux, les segments individuels étant solidarisés par soudage, caractérisé par le fait qu'il est produit à partir d'une ébauche (1) dont les segments (3, 4) à degrés d'alliage différents présentent des points de fusion voisins, les segments individuels étant soudés les uns aux autres par fusion de façon à provoquer des nuances de couleur à variation constante.

2. Procédé pour fabriquer des fils, des tiges, des profils ou des tôles à partir de segments à différents degrés d'alliage de métaux précieux, les segments individuels étant solidarisés par soudage, caractérisé par le fait qu'on fabrique des segments individuels de fils, tiges, profils ou tôles à degrés d'alliage différents et à points de fusion voisins, ces segments étant ensuite soudés les uns aux autres par fusion de manière à provoquer des nuances de couleur à variation constante.

3. Procédé selon la revendication 2, pour fabriquer des objets en alliages d'or, caractérisé par le fait que de l'argent est utilisé en tant que composant de l'alliage; et que, à partir de l'or fin, les discontinuités transitoires vers l'élément voisin représentent, en pourcentage d'alliage, environ 50 oo/o d'apport d'argent.

## Claims

1. An item of jewellery consisting of segments of different alloy stages of a noble metal, wherein the individual segments are welded together, characterised in that it is produced from a blank (1) whose segments (3, 4) of different alloy stages have melting points which are close together, wherein the individual segments are fusion-welded together in such a way as to give a progressively changing colour characteristic.

2. A method of manufacturing wires, bars, profile members or sheets from segments of different alloy stages of noble metals, wherein the individual segments are welded together, characterised in that individual wire, bar, profile member or sheet segments are made of individual alloy stages with melting points which are close together, and are then fusion-welded together in such a way as to give a progressively changing colour characteristic.

3. A method according to claim 2 for manufacturing articles from gold alloys characterised in that silver is used as an alloying constituent and, starting from fine gold, the jumps to the adjacent element occur in the alloy component at about 50 oo/o silver increase.
